# EUROPÄISCHE PATENTSCHRIFT

(11) **EP 3 520 926 B1**
(45) Veröffentlichungstag und Bekanntmachung des Hinweises auf die Patenterteilung: **31.03.2021**
(21) Anmeldenummer: 19155824.6
(22) Anmeldetag: 06.02.2019
(51) Int. Cl.: B22D 11/06, B22D 39/00, F04F 1/18, F27D 27/00, B22D 35/00, F27D 3/14

(54) **VORRICHTUNG UND VERFAHREN ZUM PUMPEN HEISSER SCHMELZEN**
DEVICE AND METHOD FOR PUMPING HOT MELTS
DISPOSITIF ET PROCÉDÉ DE POMPAGE DE MASSE FONDUE CHAUDE

(30) Priorität: 06.02.2018 AT 501112018
(43) Veröffentlichungstag der Anmeldung: 07.08.2019
(73) Patentinhaber: Rimmer, Karl, 9231 Köstenberg (AT)
(72) Erfinder: Rimmer, Karl, 9231 Köstenberg (AT)
(74) Vertreter: KLIMENT & HENHAPEL

(56) Entgegenhaltungen:
- AT-B- 286 338
- DE-A1-102006 039 611
- GB-A- 1 125 005
- US-A- 4 590 988
- US-A- 4 666 377

## Beschreibung

### GEBIET DER ERFINDUNG

Die Erfindung betrifft eine Vorrichtung zum Pumpen von heißen Schmelzen unter Verwendung des Mammutpumpeneffekts, die Vorrichtung umfassend
- ein beidseitig offenes Steigrohr, das an seinem Ausgang mit zumindest einem Ablaufrohr über einen Pumpenkopf in Verbindung steht,
- eine Fördergasleitung, die im Bereich des Eingangs des Steigrohrs endet, zum Fördern von Schmelze durch das Steigrohr,
- ein Ablaufrohr, durch welches im Betriebszustand der Vorrichtung heiße, aus dem Steigrohr aufsteigende Schmelze frei abfließen kann, wobei ein als abgeschlossenes Gehäuse ausgebildeter Pumpenkopf vorgesehen ist, in welchen das Steigrohr und das Ablaufrohr münden, sowie zumindest ein, dem Steigrohr und dem Ablaufrohr gegenüber liegendes, Gasabzugsrohr zum Entfernen des Fördergases, wobei der Pumpenkopf einen größeren Querschnitt aufweist als das Steigrohr, das Ablaufrohr oder das Gasabzugsrohr.

Als Schmelzen werden hier Schmelzen aus Metallen, aus Metalllegierungen und aus Metallverbindungen, wie Sulfide oder Arsenide, bezeichnet.

### STAND DER TECHNIK

Es ist bekannt, den Mammutpumpeneffekt zum Fördern von heißen Metallschmelzen einzusetzen. Die GB 1125005 A zeigt das stufenweise Pumpen von Metallschmelzen von einem offenen Behälter in einen anderen, höher gelegenen offenen Behälter, wobei der Ausgang des am Ende gebogenen Steigrohres einfach am Rand des nächsten Behälters endet. Die US 4590988 A zeigt ebenfalls ein am Ende gebogenes Steigrohr, das sich am Ausgang in ein Ablaufrohr und eine Lüftungsöffnung aufteilt. Bei diesen Ausführungsformen kann die Metallschmelze mit Umgebungsluft in Berührung kommen. Die US 4 666 377 A zeigt ein Verfahren sowie eine dem Oberbegriff von Anspruch 1 entsprechende Mammutpumpe umfassend ein Bündel von im wesentlichen vertikalen Heberohren zum Anheben von Flüssigkeiten, wobei die US 4 666 377 A eine Vielzahl von Rohren nebeneinander zeigt und jedes einzelne Rohr einen Innendurchmesser von weniger als etwa einen Inch aufweist.

Die Reinheit einer Schmelze ist entscheidend für die Qualität des aus ihr hergestellten Werkstücks oder Halbzeuges. Eine verminderte Reinheit der Schmelze kann die Weiterverarbeitung, etwa das Gießen oder Verdüsen, Verschleudern, insbesondere mittels Rotationselementen wie Schleudersieben oder Schleuderkäfigen, negativ beeinflussen. Es ist daher bei vielen Schmelzen erforderlich, dass diese unter inerter Atmosphäre erschmolzen und gefördert werden.

### DARSTELLUNG DER ERFINDUNG

Es ist daher eine Aufgabe der vorliegenden Erfindung, eine Vorrichtung zum Pumpen von heißen Schmelzen zur Verfügung zu stellen, mit der die Schmelze beim Transport von der Umgebungsluft weitgehend abgeschirmt ist.

Diese Aufgabe wird durch eine Vorrichtung gemäß Anspruch 1 gelöst.
Der Pumpenkopf bildet somit ein Gehäuse, das im Betriebszustand die Schmelze und das aus der Schmelze entweichende Fördergas gegenüber der Umgebungsluft abschirmt. Die Schmelze fließt aus dem Steigrohr zum Boden des Pumpenkopfs und von dort gasblasenfrei in das Ablaufrohr, während das aus der Schmelze austretende Fördergas sich oben im Pumpenkopf sammelt und über das Gasabzugsrohr entweicht oder abgepumpt wird.

Als Fördergas wird in an sich bekannter Weise Inertgas verwendet, etwa Stickstoff oder andere Inertgase (z.B. Argon, Wasserstoff etc). Um ausreichend kleine Blasen von Inertgas im Steigrohr zu erzeugen, wird ein Schmelzefilter, auch als Fritte bezeichnet, vor der Mündung der Fördergasleitung angebracht bzw. vor dem Eingang oder im Eingang des Steigrohrs. Eine Fritte ist ein poröser Filter aus Glas oder Keramik oder aus Kombinationselementen umfassend Glas und/oder Keramik, der das Inertgas verteilt.

Das Steigrohr ist in der Regel ein gerades Rohr. Die Fördergasleitung endet meist am Eingang oder etwas innerhalb des Eingangs des Steigrohrs. Der Innendurchmesser der Fördergasleitung beträgt in der Regel nur 2 bis 20% des Innendurchmessers des Steigrohrs. Der Innendurchmesser des Steigrohrs ist in der Regel größer als jener des Ablaufrohrs. Der Innendurchmesser des Gasabzugsrohrs ist in der Regel kleiner als der Innendurchmesser des Steigrohrs und der Innendurchmesser des Ablaufrohrs.

Der Pumpenkopf weist einen Boden auf, der sich im Betriebszustand an der Unterseite des Pumpenkopfs befindet. Das Steigrohr und das Ablaufrohr münden in der Regel in den Boden des Pumpenkopfs, das Gasabzugsrohr mündet in der Regel an der dem Boden gegenüberliegenden Wand (Decke) oder am oberen Rand des Pumpenkopfs.

Mit dem erfindungsgemäßen Pumpenkopf kann das Fördergas durch das Gasabzugsrohr abgeführt und entsorgt werden, sodass beim Pumpen keine Gase oder Stäube unkontrolliert entweichen.

Dadurch, dass das Steigrohr, in Richtung des Steigrohres gesehen, weiter in den Pumpenkopf hineinragt als das Ablaufrohr, ist sichergestellt, dass im Betriebszustand die Schmelze den Eingang des Ablaufrohres überdeckt und somit kein reaktives Gas in das Ablaufrohr oder zur darin ablaufenden Schmelze gelangen kann. Im Normalfall ist durch den abgeschlossenen Pumpenkopf gewährleistet, dass sich nur das aus der Schmelze entweichende Fördergas, das ein Inertgas ist, im Pumpenkopf befindet. Sollte das Gasabzugsrohr, das der Ableitung des Fördergases dient, defekt sein, so wäre zumindest das Ablaufrohr durch die Schmelze von Umgebungsluft abgeschirmt.

Eine verbesserte Abschirmung der Schmelze wird dadurch erreicht, dass ein Überlaufrohr so in den Pumpenkopf mündet, dass dessen Ende, in Richtung des Steigrohres gesehen, weiter in den Pumpenkopf hineinragt als das Steigrohr, und dass im Betriebszustand der Vorrichtung Schmelze aus dem Pumpenkopf frei abfließen kann. Das heißt, im Betriebszustand der Vorrichtung liegt das Ende des Überlaufrohres höher als das Ende des Steigrohrs und damit jedenfalls höher als das Ende des Ablaufrohrs. Durch das Überlaufrohr wird zudem sichergestellt, dass der Spiegel der Schmelze nicht über das Überlaufrohr hinaus ansteigen kann. Das Überlaufrohr mündet dann in der Regel wieder in jenen Behälter, aus dem die Schmelze mit dem Steigrohr hochgepumpt wird, wodurch ein geschlossener Schmelzekreislauf sichergestellt ist. Der Innendurchmesser des Überlaufrohrs ist in der Regel größer als jener des Ablaufrohrs, aber kleiner oder gleich wie jener des Steigrohrs. Meist wird der Pumpenkopf dann einen Durchmesser (normal zur Längsachse des Steigrohrs) aufweisen, der größer ist als die Summe der Durchmesser von Steigrohr und Ablaufrohr und Überlaufrohr.

Eine vorteilhafte Ausgestaltung der Erfindung besteht darin, dass das Steigrohr bis 200 mm, vorzugsweise 40-100 mm, in den Pumpenkopf hineinragt.

Wenn das Ablaufrohr in den Boden des Pumpenkopfes mündet, ist sichergestellt, dass das Ablaufrohr im Betriebszustand der Vorrichtung nicht bis oberhalb des Steigrohrs oder gegebenenfalls nicht oberhalb des Überlaufrohres endet. Denn der Boden des Pumpenkopfes ist im Betriebszustand der tiefste Bereich des Pumpenkopfes.

Eine Ausführungsvariante der Erfindung sieht ein zweites Steigrohr vor, welches so angeordnet ist, dass Schmelze aus dem Pumpenkopf herausgepumpt werden kann. Damit kann also Schmelze aus dem Pumpenkopf auf eine größere Höhe gepumpt werden, falls das erste Steigrohr alleine für eine so große Höhe nicht ausreicht. Das zweite Steigrohr gehört dann vorzugsweise zu einer Vorrichtung, die wieder erfindungsgemäß ausgebildet ist. Auf diese Weise können zwei oder auch mehrere erfindungsgemäße Vorrichtungen kaskadenartig übereinander angeordnet werden. Mit anderen Worten kann der Sumpf des Pumpenkopfs als Ansaugraum für eine weitere Pumpstufe genutzt werden.

Die erfindungsgemäße Vorrichtung kann zum Pumpen von Schmelzen aus Metallen, Legierungen oder Metallverbindungen verwendet werden, insbesondere für Metallverbindungen wie Sulfide oder Arsenide. Hier ist oft auch aufgrund der Dämpfe, die aus der Schmelze austreten, eine Abschirmung der Umgebung durch den Pumpenkopf erwünscht.

Das erfindungsgemäße Verfahren zum Pumpen von heißen Schmelzen unter Verwendung des Mammutpumpeneffekts, wird durchgeführt unter Verwendung einer Vorrichtung umfassend
- ein beidseitig offenes Steigrohr, das an seinem Ausgang mit zumindest einem Ablaufrohr über einen Pumpenkopf in Verbindung steht,
- eine Fördergasleitung, die im Bereich des Eingangs des Steigrohrs endet,
- vorzugsweise ein Ablaufrohr, durch welches im Betriebszustand der Vorrichtung heiße, aus dem Steigrohr aufsteigende Schmelze, frei abfließen kann,
- einen als abgeschlossenes Gehäuse ausgebildeten Pumpenkopf, in welchen das Steigrohr und das Ablaufrohr münden, sowie zumindest ein, dem Steigrohr und dem Ablaufrohr gegenüber liegendes, Gasabzugsrohr zum Entfernen des Fördergases, wobei der Pumpenkopf einen größeren Querschnitt aufweist als das Steigrohr, das Ablaufrohr oder das Gasabzugsrohr, wobei das Steigrohr, in Richtung des Steigrohres gesehen, weiter in den Pumpenkopf hineinragt als das Ablaufrohr, und wobei ein Überlaufrohr so in den Pumpenkopf mündet, dass dessen Ende, in Richtung des Steigrohres gesehen, weiter in den Pumpenkopf hineinragt als das Steigrohr, und wobei im Betriebszustand der Vorrichtung Schmelze aus dem Pumpenkopf frei abfließen kann.
Das Verfahren wird also insbesondere unter Verwendung der erfindungsgemäßen Vorrichtung durchgeführt und umfasst die Verfahrensschritte
- Eintauchen des Eingangs des Steigrohrs in eine Schmelze,
- Einstellung der Gasmenge des Fördergases, sodass der Spiegel der Schmelze im Pumpenkopf oberhalb des Ausgangs des Steigrohres liegt.

Insbesondere kann vorgesehen sein, dass zumindest das Steigrohr bei Inbetriebnahme, also etwa vor dem Einschalten des Fördergases, vorgewärmt wird. Selbstverständlich können auch weitere Teile der erfindungsgemäßen Vorrichtung vorgewärmt werden. Durch das Vorwärmen können Schäden durch eine plötzliche Hitzeeinwirkung der Schmelze an den Teilen der erfindungsgemäßen Vorrichtung vermieden werden.

Die erfindungsgemäße Vorrichtung kann auf Schmelzen aus Metallen, aus Metalllegierungen und aus Metallverbindungen, wie Sulfide oder Arsenide, angewendet werden. Als Metalle oder als Bestandteile der Metalllegierungen oder als Bestandteile der Metallverbindungen kommen beispielsweise Aluminium, Magnesium, Zinn, Blei, Kupfer, Eisen, Nickel, Wismut oder Zink in Frage.

Die einzelnen Bauteile der erfindungsgemäßen Vorrichtung müssen zu den zu pumpenden Schmelzen kompatibel sein. In Frage kommen etwa Stahl, Graphit oder feuerfeste Keramiken. Die Vorrichtung kann aus feuerfesten Halbzeugen einfacher Geometrie, vorzugsweise aus Rohren und Platten, gefertigt werden.

### WEGE ZUR AUSFÜHRUNG DER ERFINDUNG

Die Erfindung wird anhand zweier schematischer Figuren, die jeweils ein mögliches Ausführungsbeispiel darstellen, näher erläutert, wobei
Fig. 1 eine erfindungsgemäße Vorrichtung im Längsschnitt und
Fig. 2 eine alternative Form des Eingangs des Steigrohrs im Längsschnitt.

In Fig. 1 ist eine erfindungsgemäße Vorrichtung im Betrieb dargestellt. Die notwendige Druckdifferenz zwischen Eingang (Ansaugöffnung), unten, und Ausgang (Auslassöffnung), oben, des Steigrohrs 1 erfolgt durch das Einleiten von Inertgas 2 über eine Fördergasleitung 4 in die Schmelze 3. Das Steigrohr 1 taucht in ein Gefäß mit Schmelze 3, z.B. einen Ofen, Tiegel oder Pfanne. Das eingeleitete Inertgas 2 bildet Blasen 5 in der Schmelze 3. Die Blasenbildung kann über eine Fritte 10 (siehe Fig. 2) unterstützt werden, welche sich vor der Mündung der Fördergasleitung 4 befindet. Das entstehende temporäre Gas-Schmelze-Gemisch besitzt gegenüber der Schmelze 3 eine geringere Dichte und steigt im Steigrohr 1 auf, welches die Entmischung von Schmelze und Gas verhindert.

Das Gemisch mündet schließlich im Pumpenkopf 6, der einen wesentlich größeren Querschnitt besitzt als das Steigrohr 1. Hier findet die Entmischung der beiden Phasen statt. Das Fördergas kann kontrolliert über das Gasabzugsrohr 7 abgeleitet und entsorgt werden. Die Schmelze kann über das Ablaufrohr 8 in ein geschlossenes Rohrsystem geleitet werden. Der Überlauf 9 führt die überschüssige Schmelze in das ursprüngliche Schmelzegefäß zurück.

Steigrohr 1, Ablaufrohr 8 und Überlauf 9 münden im Boden des Pumpenkopfs 6. In diesem Beispiel ragt der Überlauf 9 am weitesten in das Innere des Pumpenkopfs 6, auch das Steigrohr 1 ragt in das Innere des Pumpenkopfs 6. Nur das Ablaufrohr 8 ragt nicht in das Innere des Pumpenkopfs 6.

Die Fördermenge der Schmelze 3 kann mittels der Menge des Inertgases 2 eingestellt werden. Beim Einleiten erwärmt sich das Inertgas 2 bis auf die Schmelzetemperatur. Dabei dehnt es sich aus und beansprucht ein größeres Volumen, was sich positiv auf den Gasverbrauch auswirkt.

Fig. 2 zeigt eine alternative Ausführungsform des Eingangs des Steigrohrs 1, welches sich vom Pumpenkopf 6 weg in Form eines Trichters 11 erweitert.

Im Folgenden werden zwei Ausführungsbeispiele für den Einsatz der erfindungsgemäßen Vorrichtung gegeben.

### Beispiel 1: Pumpen von Zinnschmelzen

In einer Zinnschmelze mit einer Temperatur von 360° taucht der Eingang des Steigrohrs 1 aus Stahl mit einem Innendurchmesser von 22 mm und einer Wandstärke von 1,5 mm bis in eine Tiefe von 500 mm ein. Die Fördergasleitung 4 aus Stahl hat einen Innendurchmesser von 4 mm und eine Wandstärke von 1 mm. Die Fördergasleitung 4 mündet offen und zentrisch in das Steigrohr 1, und zwar 50 mm oberhalb des Eingangs des Steigrohrs 1. Als Inertgas 2 wird Stickstoff verwendet. Ein Gasvolumenstrom von 0,62 Nm³/h fördert eine Schmelzemenge von 500 kg/h, ein Gasvolumenstrom von 1,1 Nm³/h fördert sogar 1000 kg/h. Die Förderhöhe beträgt 500 mm über dem Zinnschmelzespiegel des Ofens, aus dem die Schmelze 3 herausgepumpt wird.

### Beispiel 2: Pumpen von Magnesiumschmelzen

In eine Magnesiumschmelze mit einer Temperatur von 700° taucht der Eingang des Steigrohrs 1 aus hochwarmfestem Stahl mit einem Innendurchmesser von 30 mm und einer Wandstärke von 5 mm bis in eine Tiefe von 320 mm ein. Die Fördergasleitung 4 aus Stahl hat einen Innendurchmesser von 4 mm und eine Wandstärke von 1 mm. Die Fördergasleitung 4 mündet offen und zentrisch in das Steigrohr 1, und zwar 50 mm oberhalb des Eingangs des Steigrohrs 1. Als Inertgas 2 wird Stickstoff verwendet. Ein Gasvolumenstrom von 0,49 Nm³/h fördert eine Schmelzemenge von 220 kg/h. Die Förderhöhe beträgt 400 mm über dem Magnesiumschmelzespiegel des Ofens, aus dem die Schmelze 3 herausgepumpt wird.

### BEZUGSZEICHENLISTE

- 1: Steigrohr
- 2: Inertgas (Fördergas)
- 3: Schmelze
- 4: Fördergasleitung
- 5: Blase
- 6: Pumpenkopf
- 7: Gasabzugsrohr
- 8: Ablaufrohr
- 9: Überlauf
- 10: Fritte
- 11: Trichter

## Patentansprüche

1. Vorrichtung zum Pumpen von heißen Schmelzen (3) unter Verwendung des Mammutpumpeneffekts, die Vorrichtung umfassend
- ein beidseitig offenes Steigrohr (1), das an seinem Ausgang mit zumindest einem Ablaufrohr (8) über einen Pumpenkopf (6) in Verbindung steht,
- eine Fördergasleitung (4), die im Bereich des Eingangs des Steigrohrs (1) endet, zum Fördern von Schmelze (3) durch das Steigrohr (1),
- ein Ablaufrohr (8), durch welches im Betriebszustand der Vorrichtung heiße, aus dem Steigrohr (1) aufsteigende Schmelze (3) frei abfließen kann, wobei ein als abgeschlossenes Gehäuse ausgebildeter Pumpenkopf (6) vorgesehen ist, in welchen das Steigrohr (1) und das Ablaufrohr (8) münden, sowie zumindest ein, dem Steigrohr (1) und dem Ablaufrohr (8) gegenüber liegendes, Gasabzugsrohr (7) zum Entfernen des Fördergases (2), wobei der Pumpenkopf (6) einen größeren Querschnitt aufweist als das Steigrohr (1), das Ablaufrohr (8) oder das Gasabzugsrohr (7), **dadurch gekennzeichnet, dass** das Steigrohr (1), in Richtung des Steigrohres gesehen, weiter in den Pumpenkopf (6) hineinragt als das Ablaufrohr (8) und dass ein Überlaufrohr (9) so in den Pumpenkopf (6) mündet, dass dessen Ende, in Richtung des Steigrohres (1) gesehen, weiter in den Pumpenkopf (6) hineinragt als das Steigrohr (1), und dass im Betriebszustand der Vorrichtung Schmelze (3) aus dem Pumpenkopf (6) frei abfließen kann.

2. Vorrichtung nach Anspruch 1, **dadurch gekennzeichnet, dass** das Steigrohr (1) bis 200 mm, vorzugsweise 40-100 mm, in den Pumpenkopf (6) hineinragt.

3. Vorrichtung nach einem der vorhergehenden Ansprüche, **dadurch gekennzeichnet, dass** das Ablaufrohr (8) in den Boden des Pumpenkopfes (6)mündet.

4. Vorrichtung nach einem der vorhergehenden Ansprüche, **dadurch gekennzeichnet, dass** ein zweites Steigrohr (1) vorgesehen ist, welches so angeordnet ist, dass Schmelze (3) aus dem Pumpenkopf (6) herausgepumpt werden kann.

5. Verwendung einer Vorrichtung nach den vorhergehenden Ansprüchen zum Pumpen von Schmelzen (3) aus Metallen, Legierungen oder Metallverbindungen.

6. Verwendung nach Anspruch 5 für Schmelzen (3) aus Sulfiden oder Arseniden.

7. Verfahren zum Pumpen von heißen Schmelzen (3) unter Verwendung des Mammutpumpeneffekts, unter Verwendung einer Vorrichtung umfassend
- ein beidseitig offenes Steigrohr (1), das an seinem Ausgang mit zumindest einem Ablaufrohr (8) über einen Pumpenkopf (6) in Verbindung steht,
- eine Fördergasleitung (4), die im Bereich des Eingangs des Steigrohrs (1) endet,
- vorzugsweise ein Ablaufrohr (8), durch welches im Betriebszustand der Vorrichtung heiße, aus dem Steigrohr (1) aufsteigende Schmelze (3) frei abfließen kann,
- einen als abgeschlossenes Gehäuse ausgebildeten Pumpenkopf (6), in welchen das Steigrohr (1) und das Ablaufrohr (8) münden, sowie zumindest ein, dem Steigrohr (1) und dem Ablaufrohr (8) gegenüber liegendes, Gasabzugsrohr (7) zum Entfernen des Fördergases (2), wobei der Pumpenkopf (6) einen größeren Querschnitt aufweist als das Steigrohr (1), das Ablaufrohr (8) oder das Gasabzugsrohr (7), wobei das Steigrohr (1), in Richtung des Steigrohres gesehen, weiter in den Pumpenkopf (6) hineinragt als das Ablaufrohr (8), und wobei ein Überlaufrohr (9) so in den Pumpenkopf (6) mündet, dass dessen Ende, in Richtung des Steigrohres (1) gesehen, weiter in den Pumpenkopf (6) hineinragt als das Steigrohr (1), und wobei im Betriebszustand der Vorrichtung Schmelze (3) aus dem Pumpenkopf (6) frei abfließen kann, umfassend die Verfahrensschritte
- Eintauchen des Eingangs des Steigrohrs (1) in eine Schmelze (3),
- Einstellung der Gasmenge des Fördergases (2), sodass der Spiegel der Schmelze (3) im Pumpenkopf (6) oberhalb des Ausgangs des Steigrohres (1) liegt.

8. Verfahren nach Anspruch 7, **dadurch gekennzeichnet, dass** zumindest das Steigrohr (1) vor dem Einschalten des Fördergases (2) vorgewärmt wird.

## Claims

1. Device for pumping hot melts (3) using the mammoth pump effect, the device comprising
- a riser pipe (1) open at both ends and communicating at its outlet with at least one discharge pipe (8) via a pump head (6),
- a carrier gas line (4), which terminates in the region of the inlet of the riser pipe (1), for conveying melt (3) through the riser pipe (1),
- a discharge pipe (8) through which hot melt (3) rising from the riser pipe (1) can flow off freely in the operating state of the device, wherein a pump head (6) designed as a closed housing is provided, into which the riser pipe (1) and the discharge pipe (8) open, as well as at least one gas extraction pipe (7), located opposite the riser pipe (1) and the discharge pipe (8), for removing the carrier gas (2), wherein the pump head (6) has a larger cross-section than the riser pipe (1), the discharge pipe (8) or the gas extraction pipe (7), **characterized in that** the riser pipe (1), as viewed in the direction of the riser pipe, projects further into the pump head (6) than the discharge pipe (8), and **in that** an overflow pipe (9) thus opens into the pump head (6) that its end, as seen in the direction of the riser pipe (1), projects further into the pump head (6) than the riser pipe (1), and **in that**, in the operating state of the device, melt (3) can flow freely out of the pump head (6).

2. Device according to claim 1, **characterized in that** the riser pipe (1) projects up to 200 mm, preferably 40-100 mm, into the pump head (6).

3. Device according to one of the preceding claims, **characterized in that** the discharge pipe (8) opens into the bottom of the pump head (6).

4. Device according to one of the preceding claims, **characterized in that** a second riser pipe (1) is provided, which is arranged in such a way that melt (3) can be pumped out of the pump head (6).

5. Use of a device according to the preceding claims for pumping melts (3) of metals, alloys or metal compounds.

6. Use according to claim 5 for melts (3) of sulfides or arsenides.

7. Method for pumping hot melts (3) using the mammoth pump effect, using a device comprising
- a riser pipe (1) open at both ends and communicating at its outlet with at least one discharge pipe (8) via a pump head (6),
- a carrier gas line (4) which terminates in the region of the inlet of the riser pipe (1),
- preferably a discharge pipe (8) through which hot melt (3) rising from the riser pipe (1) can flow off freely in the operating state of the device,
- a pump head (6) designed as a closed housing, into which the riser pipe (1) and the discharge pipe (8) open, as well as at least one gas extraction pipe (7) located opposite the riser pipe (1) and the discharge pipe (8) for removing the carrier gas (2), wherein the pump head (6) has a larger cross-section than the riser pipe (1), the discharge pipe (8) or the gas extraction pipe (7), wherein the riser pipe (1), as seen in the direction of the riser pipe, projects further into the pump head (6) than the discharge pipe (8), and wherein an overflow pipe (9) opens into the pump head (6) in such a way that its end, as seen in the direction of the riser pipe (1), projects further into the pump head (6) than the riser pipe (1), and wherein, in the operating state of the device, melt (3) can flow freely out of the pump head (6), comprising the method steps of
- immersing the inlet of the riser tube (1) into a melt (3),
- adjusting the gas quantity of the carrier gas (2) so that the level of the melt (3) in the pump head (6) is above the outlet of the riser tube (1).

8. Method according to claim 7, **characterized in that** at least the riser pipe (1) is preheated before the carrier gas (2) is switched on.

## Revendications

1. Dispositif pour pomper des matières en fusion (3) chaudes en utilisant un effet de pompage par air-lift, lequel dispositif comprend
- un tuyau de montée (1) ouvert aux deux extrémités, dont la sortie est reliée à au moins un tuyau d'écoulement (8) par l'intermédiaire d'une tête de pompe (6),
- une conduite de gaz de transport (4) qui débouche au niveau de l'entrée du tuyau de montée (1) pour transporter la matière en fusion (3) à travers le tuyau de montée (1),
- un tuyau d'écoulement (8), à travers lequel de la matière en fusion (3) chaude montant dans le tuyau de montée (1) dans l'état de fonctionnement du dispositif peut s'écouler librement, avec une tête de pompe (6) conçue comme un caisson fermé dans lequel débouchent le tuyau de montée (1) et le tuyau d'écoulement (8), ainsi qu'au moins un tuyau d'extraction de gaz (7) faisant face au tuyau de montée (1) et au tuyau d'écoulement (8) pour extraire le gaz de transport (2), la tête de pompe (6) ayant une plus grande section que le tuyau de montée (1), le tuyau d'écoulement (8) ou le tuyau d'extraction de gaz (7),
**caractérisé en ce que** le tuyau de montée (1), vu dans son orientation, dépasse plus loin dans la tête de pompe (6) que le tuyau d'écoulement (8) et **en ce qu'**un tuyau de trop-plein (9) débouche dans la tête de pompe (6) de telle manière que son extrémité, vue dans l'orientation du tuyau de montée (1), dépasse plus loin dans la tête de pompe (6) que le tuyau de montée (1) et **en ce que**, dans l'état de fonctionnement du dispositif, de la matière en fusion (3) puisse s'écouler librement hors de la tête de pompe (6).

2. Dispositif selon la revendication 1, **caractérisé en ce que** le tuyau de montée (1) dépasse jusqu'à 200 mm, de préférence entre 40 et 100 mm, dans la tête de pompe (6).

3. Dispositif selon l'une des revendications précédentes, **caractérisé en ce que** le tuyau d'écoulement (8) débouche dans le fond de la tête de pompe (6).

4. Dispositif selon l'une des revendications précédentes, **caractérisé en ce qu'**il est prévu un deuxième tuyau de montée (1) qui est disposé de telle manière que de la matière en fusion (3) puisse être pompée hors de la tête de pompe (6).

5. Utilisation d'un dispositif selon les revendications précédentes pour le pompage de matières en fusion (3) composées de métaux, d'alliages ou de composés de métaux.

6. Utilisation selon la revendication 5 pour des matières en fusion (3) à base de sulfures ou d'arséniures.

7. Procédé pour pomper des matières en fusion (3) chaudes en utilisant un effet de pompage par air-lift, utilisant un dispositif qui comprend
- un tuyau de montée (1) ouvert aux deux extrémités, dont la sortie est reliée à au moins un tuyau d'écoulement (8) par l'intermédiaire d'une tête de pompe (6),
- une conduite de gaz de transport (4) qui débouche au niveau de l'entrée du tuyau de montée (1),
- de préférence un tuyau d'écoulement (8), à travers lequel de la matière en fusion (3) chaude montant dans le tuyau de montée (1) dans l'état de fonctionnement du dispositif peut s'écouler librement,
- une tête de pompe (6) conçue comme un caisson fermé dans lequel débouchent le tuyau de montée (1) et le tuyau d'écoulement (8) ainsi qu'au moins un tuyau d'extraction de gaz (7) faisant face au tuyau de montée (1) et au tuyau d'écoulement (8) pour extraire le gaz de transport (2), la tête de pompe (6) ayant une plus grande section que le tuyau de montée (1), le tuyau d'écoulement (8) ou le tuyau d'extraction de gaz (7), le tuyau de montée (1), vu dans son orientation, dépassant plus loin dans la tête de pompe (6) que le tuyau d'écoulement (8) et en un tuyau de trop-plein (9) débouchant dans la tête de pompe (6) de telle manière que son extrémité, vue dans l'orientation du tuyau de montée (1), dépasse plus loin dans la tête de pompe (6) que le tuyau de montée (1) et de la matière en fusion (3) pouvant s'écouler librement hors de la tête de pompe (6) dans l'état de fonctionnement du dispositif,
comprenant les étapes suivantes :
- immersion de l'entrée du tuyau de montée (1) dans une matière en fusion (3),
- réglage du débit du gaz de transport (2) de telle matière que le niveau de la matière en fusion (3) dans la tête de pompe (6) se trouve au-dessus de la sortie du tuyau de montée (1).

8. Procédé selon la revendication 7, **caractérisé en ce que** le tuyau de montée (1), au minimum, est préchauffé avant l'établissement de l'arrivée du gaz de transport (2).
